# EUROPÄISCHE PATENTSCHRIFT

(11) **EP 2 155 929 B1**
(45) Veröffentlichungstag und Bekanntmachung des Hinweises auf die Patenterteilung: **10.07.2013**
(21) Anmeldenummer: 08758083.3
(22) Anmeldetag: 17.05.2008
(51) Int. Cl.: C23C 28/00, F01D 5/28

(54) **VERSCHLEISSSCHUTZBESCHICHTUNG UND BAUTEIL MIT EINER VERSCHLEISSSCHUTZBESCHICHTUNG**
ANTI-WEAR COATING AND COMPONENT COMPRISING AN ANTI-WEAR COATING
COUCHE ANTI-USURE ET COMPOSANT COMPRENANT UNE COUCHE ANTI-USURE

(30) Priorität: 14.06.2007 DE 102007027335
(43) Veröffentlichungstag der Anmeldung: 24.02.2010
(73) Patentinhaber: MTU Aero Engines GmbH, 80995 München (DE)
(72) Erfinder: EICHMANN, Wolfgang, 82178 Puchheim (DE); HEUTLING, Falko, 81377 München (DE); UIHLEIN, Thomas, 85221 Dachau (DE)
(74) Vertreter: Lang, Christian
(86) Internationale Anmeldenummer: PCT/DE2008/000841
(87) Internationale Veröffentlichungsnummer: WO 2008/154890

(56) Entgegenhaltungen:
- WO-A-2005/066384
- WO-A-2006/005217
- WO-A-2006/084404
- DE-B3-102004 032 403
- US-A- 5 499 905
- VETTER J ET AL: "(Cr:Al)N coatings deposited by the cathodic vacuum arc evaporation" SURFACE AND COATINGS TECHNOLOGY, ELSEVIER, AMSTERDAM, NL, Bd. 98, Nr. 1-3, 1. Januar 1998 (1998-01-01), Seiten 1233-1239, XP002347451 ISSN: 0257-8972

## Beschreibung

Die Erfindung betrifft eine Verschleißschutzbeschichtung, insbesondere eine Erosionsschutzbeschichtung, vorzugsweise für Gasturbinenbauteile, nach dem Oberbegriff des Patentanspruchs 1. Weiterhin betrifft die Erfindung ein Bauteil mit einer derartigen Verschleißschutzbeschichtung gemäß dem Oberbegriff des Patentanspruchs 5.

Strömungsmechanisch belastete Bauteile, wie zum Beispiel Gasturbinenbauteile, unterliegen einem Verschleiß infolge von Oxidation, Korrosion und Erosion. Bei der Erosion handelt es sich um einen Verschleißvorgang, der durch in der Gasströmung mitbewegte, feste Stoffe hervorgerufen wird. Um die Lebensdauer von strömungsmechanisch belasteten Bauteilen zu verlängern, sind Verschleißschutzbeschichtungen erforderlich, welche die Bauteile vor Verschleiß schützen, insbesondere gegen Erosion, Korrosion und Oxidation.

Aus der EP0674020B1 ist ein mehrfachlagiger, erosionsresistenter Überzug für die Oberflächen von Substraten bekannt. Der dort offenbarte, erosionsresistente Überzug stellt eine Verschleißschutzbeschichtung bereit, die aus mehreren in Wiederholung auf dem zu beschichtenden Substrat aufgebrachten Mehrlagenschichtsystemen besteht. So sind bei der EP0674020B1 die in Wiederholung aufgebrachten Mehrlagenschichtsysteme aus jeweils zwei unterschiedlichen Schichten gebildet, nämlich einerseits aus einer Schicht eines metallischen Materials und andererseits aus einer Schicht aus Titandiborid. Da bei der Erosionsschutzbeschichtung gemäß EP0674020B1 die in Wiederholung aufgebrachten Mehrlagenschichtsysteme lediglich aus zwei Schichten gebildet sind, sind bei der dort offenbarten Erosionsschutzbeschichtung wechselweise Schichten aus metallischem Material und Schichten aus Titandiborid angeordnet.

Die EP0366289A1 offenbart eine weitere erosionsbeständige sowie korrosionsbeständige Beschichtung für ein Substrat. Auch gemäß der EP0366289A1 wird die Verschleißschutzbeschichtung aus mehreren, in Wiederholung auf dem zu beschichteten Substrat aufgebrachten Mehrlagenschichtsystemen gebildet, wobei jedes Mehrlagenschichtsystem wiederum aus zwei unterschiedlichen Schichten besteht, nämlich aus einer metallischen Schicht, zum Beispiel aus Titan, und aus einer keramischen Schicht, zum Beispiel aus Titannitrid.

Eine weitere erosionsbeständige Verschleißschutzbeschichtung ist aus der EP0562108B1 bekannt. So ist die dort offenbarte Verschleißschutzbeschichtung wiederum aus mehreren in Wiederholung auf einem zu beschichtenden Substrat aufgebrachten Mehrlagenschichtsystemen gebildet. Die Fig. 4 der EP0562108B1 offenbart dabei eine aus mehreren, in Wiederholung aufgebrachten Mehrlagenschichtsystemen gebildete Verschleißschutzbeschichtung, wobei jedes Mehrlagenschichtsystem aus vier Schichten besteht, nämlich aus einer duktilen Schicht aus Wolfram oder einer Wolframlegierung und drei harten Schichten, wobei sich die drei harten Schichten hinsichtlich eines Zusatzelementsgehalts unterscheiden.

Die WO 2005/066 384 A1 offenbart ebenfalls eine Verschleißschutzbeschichtung mit einer Wiederholung eines Mehrlagenschichtsystems, welches vier Einzelschichten umfasst.

Die WO 2006/005 217 A2 beschreibt demgegenüber eine oxidationsbeständige Hartschicht für Schneidwerkzeuge auf einer AlCr - Basis, die als Legierungsbestandteile Nb, Mo, W oder Ta umfasst.

Hiervon ausgehend liegt der vorliegenden Erfindung das Problem zu Grunde, ein neuartige Verschleißschutzbeschichtung und ein Bauteil mit einer solchen Verschleißschutzbeschichtung zu schaffen.

Dieses Problem wird dadurch gelöst, dass die eingangs genannte Verschleißschutzbeschichtung durch die Merkmale des kennzeichnenden Teils des Patentanspruchs 1 weitergebildet ist. Erfindungsgemäß weisen alle Schichten des oder jedes Mehrlagenschichtsystems eine Chrombasis auf, wobei zwischen zu schützender Oberfläche und dem/den Mehrlagenschichtsystem(en) eine Diffusionssperrschicht aufgebracht ist.

Die erfindungsgemäße Verschleißschutzbeschichtung gewährleistet eine sehr gute Erosionsbeständigkeit sowie Oxidationsbeständigkeit. Die erfindungsgemäße Verschleißschutzbeschichtung weist einen äußerst geringen Einfluss auf die Schwingfestigkeit des beschichteten Bauteils auf. Bedingt dadurch, dass zwischen der Bauteiloberfläche und dem/den Mehrlagenschichtsystem(en) eine Diffusionssperrschicht integriert ist, verfügt die erfindungsgemäße Verschleißschutzbeschichtung über eine hohe thermodynamische Stabilität. Die erfindungsgemäße Verschleißschutzbeschichtung kann über einen längeren Zeitraum bei sehr hohen Temperaturen eingesetzt werden.

Vorteilhafterweise ist die Diffusionssperrschicht mono-nanostrukturiert aufgebaut und insbesondere vorteilhaft als CrN-Schicht ausgestaltet.

Das erfindungsgemäße Bauteil ist in Anspruch 5 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: einen stark schematisierten Querschnitt durch eine erfindungsgemäße Verschleißschutzbeschichtung nach einem ersten Ausführungsbeispiel der Erfindung; und
- Fig. 2: einen stark schematisierten Querschnitt durch eine erfindungsgemäße Verschleißschutzbeschichtung nach einem zweiten Ausführungsbeispiel der Erfindung.

Die hier vorliegende Erfindung betrifft eine Verschleißschutzbeschichtung für ein Bauteil, insbesondere für ein Gasturbinenbauteil wie eine Gasturbinenschaufel. Es ist möglich, das gesamte Bauteil mit der Verschleißschutzbeschichtung zu beschichten. Ebenso ist es möglich, ausschließlich ausgewählte Abschnitte bzw. Bereiche des Bauteils mit der erfindungsgemäßen Verschleißschutzbeschichtung zu beschichten.

Fig. 1 zeigt einen stark schematisierten Querschnitt durch ein beschichtetes Bauteil 10, wobei auf eine Oberfläche 11 des Bauteils 10 eine erfindungsgemäße Verschleißschutzbeschichtung aufgetragen ist, die gemäß Fig. 1 zwei Mehrlageschichtsysteme 12 und 13 umfasst. Jedes der Mehrlagenschichtsysteme 12, 13 umfasst mehrere Schichten.

So umfasst im Ausführungsbeispiel der Fig. 1 jedes Mehrlagenschichtsystem 12, 13 eine Schicht 14 aus einem Metallwerkstoff, eine Schicht 15 aus einem Metalllegierungswerkstoff, eine Schicht 16 aus einem gradierten Metall-Keramik-Werkstoff und eine Schicht 17 aus einem Keramikwerkstoff. Zwischen dem Mehrlagenschichtsystem 12 und der Oberfläche 11 des Bauteils 10 ist weiterhin eine mono-nanostrukturierte Diffusionssperrschicht 18, angeordnet. Die mono-nanostrukturierte Diffusionssperrschicht ist auf Chrombasis hier als keramische CrN-Schicht ausgebildet.

Das Bauteil 10 ist vorzugsweise aus einer Nickelbasislegierung, einer Kobaltbasislegierung, einer Eisenbasislegierung oder einer Titanbasislegeriung gebildet. Jede Schicht 14, 15, 16, 17 jedes Mehrlagenschichtsystems 12, 13 der erfindungsgemäßen Verschleißschutzbeschichtung weist eine Chrombasis auf

So handelt es sich bei der Schicht 14 aus dem Metallwerkstoff um eine Cr-Schicht. Bei der Schicht 15 aus dem Metalllegierungswerkstoff handelt es sich um eine CrNi-Schicht. Bei der Schicht 16 aus dem gradierten Metall-Keramik-Werkstoff handelt es sich um eine CrAlN₁₋ₓ-Schicht. Bei der Schicht 17 aus dem Keramikwerkstoff handelt es sich um eine CrAIN-Schicht.

Ein zweites Ausführungsbeispiel der Erfindung zeigt Fig. 2, wobei Fig. 2 wiederum einen schematisierten Querschnitt durch ein Bauteil 20 zeigt, auf dessen Oberfläche 21 eine mehrere Mehrlagenschichtsysteme 22, 23 und 24 umfassende Verschleißschutzbeschichtung aufgebracht ist. Im Ausführungsbeispiel der Fig. 2 umfasst jedes Mehrlagenschichtsystem 22, 23 und 24 eine Schicht 25 aus einem Metallwerkstoff, eine Schicht 26 aus einem gradierten Metall-Keramik-Werkstoff und eine Schicht 27 aus einem Keramik-Werkstoff. Zwischen dem Mehrlagenschichtsystem 22 und der Bauteiloberfläche 21 ist eine mono-nanostrukturierte Diffusionssperrschicht 28 angeordnet, die als Keramikschicht auf Chrombasis hier aus einem CrN-Werkstoff ausgebildet ist.

Auch im Ausführungsbeispiel der Fig. 2 ist das Bauteil 20 aus einer Nickelbasis-Legierung, einer Kobaltbasislegierung, einer Eisenbasislegierung oder einer Titanbasislegierung gebildet. Jede Schicht 25, 26, 27 jedes Mehrlagenschichtsystems 22, 23, 24 der erfindungsgemäßen Verschleißschutzbeschichtung weist eine Chrombasis auf. Bei der Schicht 25 aus dem Metallwerkstoff handelt es sich um eine Cr-Schicht. Bei der Schicht 26 aus dem gradierten Metall-Keramik-Werkstoff handelt es sich um eine CrAlN₁₋ₓ-Schicht. Bei der Schicht 27 aus dem Keramikwerkstoffhandelt es sich um eine CrAlN-Schicht.

Nach einer Ausführungsform der Erfindung umfasst die Schicht 14 bzw. 25 aus dem Metallwerkstoff mindestens ein phasenstabilisierendes Element, welches Wolfram (W) und/oder Tantal (Ta) und/oder Niob (Nb) und/oder Molybdän (Mo) sein kann.

Zusätzlich oder alternativ können auch die Schichten 16, 26 aus dem gradierten Metall-Keramik-Werkstoff und die Schichten 17, 27 aus dem Keramikwerkstoff phasenstabilisierende Elemente umfassen oder aus diesen ausgebildet sein, wobei es sich bei diesen phasenstabilisierenden Elementen um Silizium (Si) und/oder um Titan (Ti) oder um Tantal (Ta) und/oder um Vanadium (V) und/oder um Molybdän (Mo) und/oder um Yttrium (Y) und/oder um Wolfram (W) handelt.

Die erfindungsgemäße Verschleißschutzbeschichtung umfasst demnach mindestens ein Mehrlagenschichtsystem, wobei jedes Mehrlagenschichtsystem mindestens eine metallische Schicht, mindestens eine Schicht aus einem gradierten Metall-Kermamik-Werkstoff und mindestens eine keramische Schicht umfasst. Zwischen Mehrlagenschichtsystem und der Oberfläche des Bauteils befindet sich eine Diffusionsschicht.

Sämtliche Schichten des oder jedes Mehrlagenschichtsystems verfügen über eine Chrombasis, die Diffusionssperrschicht ist vorteilhafterweise mono-nanostruckturiert und aus einem keramischen CrN-Werkstoff gebildet. Bei dem beschichteten Bauteil handelt es sich vorzugsweise um ein Gasturbinenbauteil aus einem Nickelbasislegierungswerkstoff oder einem Kobaltbasislegierungswerkstoff, einem Eisenbasislegierungswerkstoff oder einem Titanbasislegierungswerkstoff.

In den hier beschriebenen Ausführungsformen der vorliegenden Erfindung befindet sich die Diffusionssperrschicht 18,28 ausschließlich zwischen der Bauteiloberfläche und dem ersten aufgebrachten Mehrlagenschichtsystem 12, 22. Natürlich können zur weiteren Stabilisierung des Gesamtsystems weitere Diffusionssperrschichten zwischen einzelnen Mehrlagenschichtsystemen 12, 13, 22, 23, 24 und darüber hinaus auch noch zusätzliche Diffusionssperrschichten zwischen einzelnen Schichten 14, 15, 16, 17, 25, 26, 27 aufgebracht sein. Auch diese Diffusionssperrschichten sind vorteilhafterweise mono-nanostruckturiert und aus einem CrN-Werkstoff aufgebaut.

## Patentansprüche

1. Verschleißschutzbeschichtung, insbesondere Erosionsschutzbeschichtung, die auf eine zu schützende Oberfläche eines strömungsmechanisch beanspruchten Bauteils, insbesondere eines Gasturbinenbauteils, aufgebracht ist, wobei die Verschleißschutzbeschichtung aus einem oder mehreren, in Wiederholung auf die zu beschichtende Oberfläche aufgebrachten Mehrlagenschichtsystem gebildet ist, und wobei das oder jedes Mehrlagenschichtsystem mindestens eine relativ weiche, metallische Schicht und mindestens eine relativ harte, keramische Schicht umfasst, wobei das oder jedes Mehrlagenschutzsystem (12, 13) eine Schicht (14) aus einem Metallwerkstoff, eine Schicht (15) aus einem Metalllegierungswerkstoff, eine Schicht (16) aus einem gradierten Metall-Keramik-Werkstoff, und eine Schicht (17) aus einem Keramikwerkstoff aufweist,
**dadurch gekennzeichnet, dass**
alle Schichten (14, 15, 16, 17, 18, 25, 26, 27, 28) des oder jedes Mehrlagenschichtsystems (12, 13; 22, 23, 24) eine Chrombasis aufweisen, wobei zwischen der zu schützenden Oberfläche und dem/den Mehrlagenschichtsystem(en) (12, 13; 22, 23, 24) und/oder in dem/den Mehrlagenschichtsystem(en) eine Diffusionssperrschicht (18, 28) aufgebracht ist,
und dass
die Schicht aus einem Metallwerkstoff (14, 25) mindestens ein Element aus Wolfram (W) und/oder Tantal (Ta) und/oder Niob (Nb) und/oder Molybdän (Mo) umfasst.

2. Verschleißschutzbeschichtung nach Anspruch 1,
**dadurch gekennzeichnet,**
**dass** die Schicht (16; 26) aus dem gradierten Metall-Keramik-Werkstoff und/oder die Schicht (17; 27) aus dem Keramikwerkstoff mindestens ein phasenstabilisierendes Element aus Silizium (Si) und/oder Tantal (Ta) und/oder Titan (Ti) und/oder Wolfram (W) und/oder Molybdän (Mo) und/oder Yttrium (Y) und/oder Vanadium (V) umfasst.

3. Verschleißschutzbeschichtung nach einem der Ansprüche 1 bis 2, **dadurch gekennzeichnet, dass** zwischen den Mehrlagenschichtsystemen (12, 13, 22, 23, 24) weitere Diffusionssperrschichten aufgebracht sind.

4. Verschleißschutzbeschichtung nach einem der Ansprüche 1 bis 3, **dadurch gekennzeichnet, dass** zwischen einzelnen Schichten (14, 15, 16, 17, 25, 26, 27) der Mehrlagenschichtsystem(e) (12, 13, 22, 23, 24) zusätzliche Diffusionssperrschichten aufgebracht sind.

5. Bauteil, insbesondere Gasturbinenbauteil, mit einer Verschleißschutzbeschichtung, insbesondere mit einer Erosionsschutzbeschichtung, die auf eine zu schützende Oberfläche des strömungsmechanisch beanspruchten Bauteils aufgebracht ist, wobei die Verschleißschutzbeschichtung aus einem oder mehreren, in Wiederholung auf der zu beschichtenden Oberfläche aufgebrachten Mehrlagenschichtsystem gebildet ist,
**dadurch gekennzeichnet,**
**dass** die Verschleißschutzbeschichtung nach einem oder mehreren der Ansprüche 1 bis 4 ausgebildet ist.

6. Bauteil nach Anspruch 5,
**dadurch gekennzeichnet,**
**dass** dasselbe aus einer Nickelbasislegierung oder einer Kobaltbasislegierung oder einer Eisenbasislegierung oder Titanbasislegierung gebildet ist.

## Claims

1. A wear-protection coating, especially an erosion-protection coating, which is applied to a surface to be protected of a fluid-mechanically stressed component, especially of a gas turbine component, wherein the wear-protection coating comprises one or more multiple layer system(s) applied repetitively to the surface to be coated, wherein the or each multiple layer system comprises at least a relatively soft, metallic layer and at least one relatively hard, ceramic layer, wherein the or each multilayer protection system (12, 13) has a layer (14) of a metal material, a layer (15) of a metal alloy material, a layer (16) of a graded metal-ceramic material, and a layer (17) of a ceramic material,
**characterised by** the fact that
all layers (14, 15, 16, 17, 18, 25, 26, 27, 28) of the or each multiple layer system (12, 13, 22, 23, 24) have a chromium base, wherein a diffusion barrier layer (18, 28) is applied between the surface to be protected and the multiple layer system(s) (12, 13; 22, 23, 24) and/or in the multiple layer system(s),
and that
the layer of a metal material (14, 25) comprises at least one element from tungsten (W) and/or tantalum (Ta) and/or niobium (Nb) and/or molybdenum (Mo).

2. Wear-protection coating in accordance with claim 1,
**characterised by** the fact that
the layer (16; 26) of the graded metal-ceramic material and/or the layer (17; 27) of the ceramic material comprises at least a phase-stabilising element of silicon (Si) and/or tantalum (Ta) and/or titanium (Ti) and/or tungsten (W) and/or molybdenum (Mo) and/or yttrium (Y) and/or vanadium (V).

3. Wear-protection coating in accordance with any of claims 1 to 2,
**characterised by** the fact that
further diffusion barrier layers are applied between the multiple layer systems (12, 13, 22, 23, 24).

4. Wear-protection coating in accordance with any of claims 1 to 3,
**characterised by** the fact that
additional diffusion barrier layers are applied between individual layers (14, 15, 16, 17, 25, 26, 27) of the multiple layer system(s) (12, 13, 22, 23, 24).

5. Component, especially a gas-turbine component, with a wear-protection coating, especially an erosion-protection coating, which is applied to the surface to be protected of the fluid-mechanically stressed component, wherein the wear-protection coating is formed from one or more multiple layer systems applied repetitively to the surface to be coated,
**characterised by** the fact that,
the wear-protection coating is formed in accordance with one or more of claims 1 to 4.

6. Component in accordance with claim 5,
**characterised by** the fact that
the component is formed from a nickel-base alloy or a cobalt-base alloy or an iron-base alloy or a titanium-base alloy.

## Revendications

1. Revêtement de protection anti-usure, en particulier revêtement de protection contre l'érosion, qui est appliqué sur une surface à protéger d'un composant sollicité sur le plan de la mécanique des fluides, en particulier d'un composant de turbine à gaz, le revêtement de protection anti-usure étant formé par un ou plusieurs systèmes multicouche, appliqué de manière répétée sur la surface à revêtir et le ou chaque système multicouche comprenant au moins une couche métallique relativement souple et au moins une couche céramique relativement dure, le ou chaque système multicouche (12, 13) présentant une couche (14) en un matériau métallique, une couche (15) en un matériau en alliage de métaux, une couche (16) en un matériau à base de métal et céramique à gradient de fonction et une couche (17) en un matériau céramique,
**caractérisé en ce**
**que** toutes les couches (14, 15, 16, 17, 18, 25, 26, 27, 28) du ou de chaque système multicouche (12, 13 ; 22, 23, 24) présentent une base de chrome, une couche de barrière de diffusion (18, 28) étant appliquée entre la surface à protéger et le/les système(s) multicouche (12, 13 ; 22, 23, 24) et/ou dans le/les système(s) multicouche
et
**que** la couche en matériau métallique (14, 25) comprend au moins un élément en tungstène (W) et/ou en tantale (Ta) et/ou en niobium (Nb) et/ou en molybdène (Mo).

2. Revêtement de protection anti-usure selon la revendication 1,
**caractérisé en ce**
**que** la couche (16 ; 26) en matériau à base de métal et céramique à gradient de fonction et/ou la couche (17 ; 27) en matériau céramique comprend un élément stabilisateur de phase en silicium (Si) et/ou en tantale (Ta) et/ou en titane (Ti) et/ou en tungstène (W) et/ou en molybdène (Mo) et/ou en yttrium (Y) et/ou en vanadium (V).

3. Revêtement de protection anti-usure selon l'une des revendications 1 à 2,
**caractérisé en ce**
**que** d'autres couches de barrière de diffusion sont appliquées entre les système(s) multicouche (12, 13 ; 22, 23, 24).

4. Revêtement de protection anti-usure selon l'une des revendications 1 à 3,
**caractérisé en ce**
**que** des couches de barrière de diffusion supplémentaires sont appliquées entre les différentes couches (14, 15, 16, 17, 18, 25, 26, 27) des systèmes multicouche (12, 13 ; 22, 23, 24).

5. Composant, en particulier composant de turbine à gaz, avec un revêtement de protection anti-usure, en particulier un revêtement de protection contre l'érosion, qui est appliqué sur une surface à protéger d'un composant sollicité sur le plan de la mécanique des fluides, le revêtement de protection anti-usure étant formé par un ou plusieurs systèmes multicouche, appliqué de manière répétée sur la surface à revêtir,
**caractérisé en ce**
**que** le revêtement de protection anti-usure est configuré selon une ou plusieurs revendications 1 à 4.

6. Composant selon la revendication 5,
**caractérisé en ce**
**que** celui-ci est formé en un alliage à base de nickel ou un alliage à base de cobalt ou un alliage à base de fer ou un alliage à base de titane.
